# EUROPÄISCHE PATENTSCHRIFT

(11) **EP 0 499 832 B1**
(45) Veröffentlichungstag und Bekanntmachung des Hinweises auf die Patenterteilung: **09.11.1994**
(21) Anmeldenummer: 92101217.5
(22) Anmeldetag: 25.01.1992
(51) Int. Cl.: F42B 12/82

(54) **Geschoss für Handfeuerwaffen**
Projectile for shoulder arm
Balle pour arme portative

(30) Priorität: 16.02.1991 DE 4104815
(43) Veröffentlichungstag der Anmeldung: 26.08.1992
(73) Patentinhaber: Dynamit Nobel Aktiengesellschaft, 53839 Troisdorf (DE)
(72) Erfinder: Ballreich, Kurt, Dr., W-8500 Nürnberg (DE); Neubert, Helmut, W-8500 Nürnberg (DE); Rammensee, Horst, Dr., W-8500 Nürnberg (DE); Vieweg, Hartmut, W-8510 Fürth (DE)

(56) Entgegenhaltungen:
- AT-B- 1 098
- DE-C- 542 750
- GB-A- 212 078

## Beschreibung

Die Erfindung betrifft ein Geschoß, insbesondere zum Verschießen aus Handfeuerwaffen, mit einem Kern und einem ein- oder zweiteiligen Mantel, welcher den Kern wenigstens im Führungsteil und am Heck umschließt.

Mantelgeschosse oder Massivgeschosse für Handfeuerwaffen-Munition erzeugen beim Durchgang durch das Waffenrohr Ablagerungen. Diese bestehen im wesentlichen aus dem Material des Führungsteils des Geschoßmantels. Die Geschoßmäntel können z.B. aus Tombak-Legierungen, Kupfer, Kupfer-Nickel-Legierungen u.a. bestehen.

Die Bildung dieser Ablagerungen ist stark abhängig von der Laufkonfiguration, von den Maßen und der Ausführung des Laufinneren (z.B. Feld/Zug-Rohr, Polygon-Rohr) und der Oberflächenbeschaffenheit des Laufinneren. Sie sind ferner abhängig von der Innenballistik. Als ablagerungshemmend wirkt, wie Ergebnisse gezeigt haben, eine Verwendung von Anzündsätzen mit Bleitrinitroresorcinat (z.B. Sinoxid-Anzündsätze) in den diesen Geschossen zugeordneten Patronenhülsen.

Auch beim Verschuß von Geschossen mit einem "offenen" Heckteil, bei dem der Bleikern des Geschosses offenliegt, werden nur geringe oder keine Ablagerungen beobachtet.

In beiden Fällen wirkt entweder das bei der Umsetzung des Anzündsatzes sich bildende metallische Blei oder das erosiv aus dem Geschoßheck abgetragene Blei als Inhibitor für die Ausbildung von Ablagerungen.

In beiden Fällen findet jedoch beim Abfeuern des Geschosses eine Emission von bleihaltigen Dämpfen statt, welche sich umwelt- und gesundheitsbelastend auswirken.

Werden Blei enthaltende Anzündsätze zum Zünden der Treibladung vermieden, z.B. durch Verwendung von in der EP-A-0 031 045 beschriebenen Anzündsätzen, die Zinkperoxid als alleiniges oder anteiliges Oxidationsmittel enthalten, so kommt es beim Verschießen von am Heck geschlossenen Geschoßkörpern zu Ablagerungen im Lauf. Diese führen zu Laufverengungen und damit verbundenen Gasdrucksteigerungen mit Gefährdung des Schützen sowie zum Nachlassen der Geschoßpräzision. Dieser Effekt ist bereits nach dem Abfeuern von etwa 3000 Schuß zu beobachten, welche bei Schnellfeuerwaffen schnell erreicht sind. Diese Problematik betrifft insbesondere Langwaffen vom Kaliber 4,7 bis 12,7 mm.

Dementsprechend bestand das Problem, ein Geschoß zur Verfügung zu stellen, welches die ablagerungsverhindernden Vorteile der oben beschriebenen Geschosse mit offenem Bleiheck besitzt, bei dem es jedoch beim Verschießen unter Verwendung bleifreier Anzündsätze zu keiner Emission bleienthaltender Dämpfe kommt. Die Verwendung bleienthaltender Anzündsätze sollte gleichzeitig vermieden werden können.

Das Problem wurde erfindungsgemäß gelöst durch ein Geschoß, insbesondere zum Verschießen aus Handfeuerwaffen, mit einem Kern und einem Mantel, welcher den Kern wenigstens im Führungsteil und am Heck umschließt, das dadurch gekennzeichnet ist, daß der Mantel auf seiner Außenfläche mit einer Zinnschicht versehen ist.

Nachfolgend werden anhand der Figuren Ausführungsbeispiele der Erfindung näher beschrieben. Es zeigen:
- Fig. 1: eine Seitenansicht eines Geschosses in teilweise geschnittener Darstellung,
- Fig. 2: eine andere Ausführungsform eines Geschosses in teilweise geschnittener Darstellung, und
- Fig. 3: die Einzelheit Z der Figuren 1 und 2 in vergrößerter Darstellung.

Fig. 1 zeigt eine Seitenansicht eines Geschosses in teilweise geschnittener Darstellung, mit einem Kern 1 aus vorzugsweise Blei und einem zweiteiligen Mantel 2, der auf der Außenfläche - wie in Fig. 3 deutlich zu erkennen - mit einer Zinnauflage 3 versehen ist. Der Mantel 2 ist an seinem vorderen Ende geschlossen und dementsprechend am heckseitigen Ende mit der eingebördelten scheibenförmigen Abdeckung 2' aus z. B. Stahl, Messing, Kupfer oder dgl. versehen, die den Kern 1 überdeckt.

Fig. 2 zeigt eine andere Ausführungsform eines Geschosses in teilweise geschnittener Darstellung, mit einem Kern 1 und einem an der Spitze offenen einteiligen Mantel 2, der auf der Außenfläche mit einer Zinnauflage 3 versehen ist.

Fig. 3 zeigt die Einzelheit Z der Figuren 1 und 2 in vergrößerter Darstellung, anhand derer zu erkennen ist, daß der Mantel 2 aus einer inneren, dem Kern 1 zugewandten Stahlschicht 2a und einer äußeren Tombakschicht 2b besteht, auf welcher die Zinnschicht 3 angeordnet ist.

Der Mantel 2 eines Geschosses kann aus einer Schicht eines Materials (z.B. Stahl oder Tombak) oder aus zwei übereinander angeordneten Schichten 2a, 2b verschiedener Materialien bestehen. Im letzteren Fall besteht die innere, dem Kern 1 zugewandte Schicht 2a des Mantels beispielsweise aus Stahl und die darauf angeordnete, äußere Schicht 2b aus einem anderen Material, beispielsweise aus aufplattiertem Tombak. Auf der äußeren Schicht 2b ist die Zinnschicht 3 angeordnet.

Für den Fall, daß der Mantel 2 aus einer Schicht eines Materials besteht, ist die Zinnschicht 3 auf dessen Außenseite angeordnet.

Die Dicke der Zinnschicht 3 beträgt vorzugsweise zwischen 0,5 und 5 µm. Es ist bereits ausreichend, wenn das Geschoß lediglich im Führungsteil, also in dem Bereich des Geschosses, mit dem es direkt mit dem Laufinnern in Kontakt kommt, mit dieser Zinnschicht 3 überzogen ist. Hierbei muß auch nicht die gesamte Oberfläche des Führungsteils mit einer Zinnschicht 3 versehen sein, sondern es genügt ein ring- oder segmentförmiger Bereich, der wenigstens 25 % der Fläche des Führungsteils ausmacht.

In einigen Fällen genügt es auch, den Zinnauftrag 3 nicht im Bereich des Geschoßführungsteils aufzubringen, sondern lediglich im Heckteil des Geschosses. Die Einwirkung der Treibladungspulver- und Anzündsatzreaktionsprodukte bewirkt dabei eine erosive Abtragung von metallischem Zinn, welches dann im Lauf eine ablagerungshemmende Wirkung entfaltet.

Die Herstellung der erfindungsgemäßen Geschosse erfolgt durch elektrolytischen (galvanischen) Auftrag oder Feuerplattierung der Zinnschicht 3 auf den Geschoßmantelrohling in einer Dicke von 1 bis 10 µm, vorzugsweise 2 bis 4 µm. Beim Ziehen des Rohlings zum Geschoßmantel verringert sich die Dicke der Schicht auf 0,5 bis 5 µm, vorzugsweise 1 bis 2 µm.

Bei der Herstellung der Geschosse kommt noch ein weiterer Vorteil zum Tragen: Dieser besteht in der Tatsache, daß die Werkzeuge, mit denen das Geschoß gezogen oder weiterverarbeitet wird, nicht in dem Maße abnutzen wie ohne Zinnüberzug, da das Zinn in gewisser Weise wie ein Schmiermittel wirkt.

Sollte nur ein ring- oder segmentförmiger Zinnbereich im Führungsteil oder eine Zinnschicht 3 im Heckteil des Geschosses vorgesehen sein, so kann dies durch Berücksichtigung bei der Herstellung des Rohlings oder durch entsprechende Nachbearbeitung geschehen.

Da die Verwendung der Zinnschicht 3 auf Geschossen insbesondere für Geschosse in Frage kommt, die mit Patronen mit bleifreiem Anzündsatz verschossen werden, betrifft die vorliegende Erfindung auch eine Patrone, insbesondere zur Verwendung in Handfeuerwaffen, mit einer Hülse, einer Treibladung, einem Anzündsatz und einem Geschoß, das einen Kern und einen diesen wenigstens im Führungs- und am Heckteil umschließenden Mantel 2 aufweist, wobei die Patrone dadurch gekennzeichnet ist, daß der Anzündsatz aus einer bleifreien Substanz oder einem bleifreien Substanzgemisch besteht und der Mantel auf seiner Außenfläche mit einer Zinnschicht 3 versehen ist.

Als Geschosse kommen die vorstehend beschriebenen erfindungsgemäßen Ausführungsformen in Betracht, als Anzündsätze insbesondere solche mit Zinkperoxid als alleinigem oder anteiligen Oxidationsmittel gemäß der EP-A-0 031 045.

## Patentansprüche

1. Geschoß, insbesondere zum Verschießen aus Handfeuerwaffen, mit einem Kern (1) und einem ein- oder zweiteiligen Mantel (2), welcher den Kern (1) wenigstens im Führungsteil und am Heck umschließt, dadurch gekennzeichnet, daß der Mantel (2) auf seiner Außenfläche mit einer Zinnschicht (3) versehen ist.

2. Geschoß nach Anspruch 1, dadurch gekennzeichnet, daß die Zinnschicht (3) eine Dicke von 0,5 bis 5 µm aufweist.

3. Geschoß nach Ansprüchen 1 oder 2, dadurch gekennzeichnet, daß die Zinnschicht (3) im Bereich des Führungsteils des Mantels (2) angeordnet ist.

4. Geschoß nach Ansprüchen 1 bis 3, dadurch gekennzeichnet, daß die Zinnschicht (3) sich ring- oder segmentförmig über einen Teil, wenigstens über 25 % der Oberfläche des Führungsteils erstreckt.

5. Geschoß nach Ansprüchen 1 oder 2, dadurch gekennzeichnet, daß die Zinnschicht (3) im Bereich des Heckteils des Mantels (2) angeordnet ist.

6. Geschoß nach Ansprüchen 1 bis 5, dadurch gekennzeichnet, daß die Zinnschicht (3) galvanisch aufgetragen oder feuerplattiert ist.

7. Patrone, insbesondere zur Verwendung in Handfeuerwaffen, mit einer Hülse, einer Treibladung, einem Anzündsatz für die Treibladung und einem Geschoß, das einen Kern (1) und einen diesen wenigstens im Führungs- und am Heckteil umschließenden ein- oder zweiteiligen Mantel (2) aufweist, dadurch gekennzeichnet, daß der Anzündsatz aus einer bleifreien Substanz oder einem bleifreien Substanzgemisch besteht und daß der Mantel auf seiner Außenfläche mit einer Zinnschicht (3) versehen ist.

8. Patrone nach Anspruch 7 mit einem Geschoß wie in den Ansprüchen 2 bis 6 definiert.

## Claims

1. Shell, particularly for firing from small arms weapons, having a core (1) and a one or two part casing (2) which envelops the core (1) at least in the guidance part and at the rear, **characterised in that** the casing (2) is provided on its external surface with a tin layer (3).

2. Shell according to claim 1, **characterised in** **that** the tin layer (3) has a thickness of 0.5 to 5 µm.

3. Shell according to claims 1 or 2, **characterised in that** the tin layer (3) is arranged in the region of the guidance part of the casing (2).

4. Shell according to claims 1 to 3, **characterised in that** the tin layer (3) extends annularly shaped or segmentally shaped over one part, being at least over 25%, of the surface of the guidance part.

5. Shell according to claims 1 or 2, **characterised in that** the tin layer (3) is arranged in the region of the rear part of the casing (2).

6. Shell according to claims 1 to 5, **characterised in that** the tin layer (3) is applied electrolytically or is dead plated on.

7. Cartridge, in particular for use in small arms, having a casing, a propellent charge, an ignition charge for the propellent charge and a shell which has a core (1) and a one or two part casing (2) surrounding this at least in the guidance part and at the rear part, **characterised in that** the ignition charge consists of a lead-free substance or a lead-free mixture of substances and that the casing is provided on its outer surface with a tin layer (3).

8. Cartridge according to claim 7, having a shell as defined in claims 2 to 6.

## Revendications

1. Projectile, notamment projectile destiné à être tiré à partir d'une arme à feu portative, comportant un noyau (1) et une enveloppe (2) en une ou plusieurs parties qui entoure ledit noyau (1) au niveau de la partie de guidage et de l'arrière au moins, caractérisé par le fait que l'enveloppe (2) est pourvue sur sa surface extérieure d'une couche d'étain (3).

2. Projectile selon la revendication 1, caractérisé par le fait que la couche d'étain (3) a une épaisseur comprise entre 0,5 et 5 µm.

3. Projectile selon les revendications 1 ou 2, caractérisé par le fait que la couche d'étain (3) est disposée dans la région de la partie de guidage de l'enveloppe (2).

4. Projectile selon les revendications 1 à 3, caractérisé par le fait que la couche d'étain (3) s'étend sous forme d'anneaux ou de segments sur une partie, au moins 25 %, de la surface de la partie de guidage.

5. Projectile selon les revendications 1 ou 2, caractérisé par le fait que la couche d'étain (3) est disposée dans la région de la partie arrière de l'enveloppe (2).

6. Projectile selon les revendication 1 à 5, caractérisé par le fait que la couche d'étain (3) est appliquée par voie électrolytique ou à chaud par immersion.

7. Cartouche, notamment cartouche destinée à être utilisée dans des armes à feu portatives, comportant un étui, une charge propulsive, un ensemble de mise à feu de la charge propulsive et un projectile, lequel projectile comprend un noyau (1) et une enveloppe en une ou plusieurs parties qui entoure le noyau au niveau de la partie de guidage et de la partie arrière au moins, caractérisé par le fait que l'ensemble de mise à feu se compose d'une substance sans plomb ou d'un mélange de substances sans plomb et par le fait que l'enveloppe est pourvue sur sa surface extérieure d'une couche d'étain (3).

8. Cartouche selon revendication 7, comportant une cartouche telle que définie dans les revendications 2 à 6.
